# FASCICULE DE BREVET EUROPEEN

(11) **EP 0 157 669 B1**
(45) Date de publication et mention de la délivrance du brevet: **02.09.1987**
(21) Numéro de dépôt: 85400402.5
(22) Date de dépôt: 01.03.1985
(51) Int. Cl.: H01F 3/10, H01F 3/04, H01F 1/14

(54) **Circuit magnétique composite et procédé de fabrication dudit circuit**
Zusammengesetzter, magnetischer Kreis und Verfahren zur Herstellung dieses Kreises
Composite magnetic circuit and method for manufacturing such a circuit

(30) Priorité: 02.03.1984 FR 8403266
(43) Date de publication de la demande: 09.10.1985
(73) Titulaire: IMPHY S.A., F-92072 ParisLa Défense (FR)
(72) Inventeur: Couderchon, Georges, F-58160 Imphy (FR); Verin, Philippe, F-58160 Imphy (FR); Tiers, Jean-François, F-58160 Imphy (FR)
(74) Mandataire: Phélip, Bruno

## Description

La présente invention se rapporte d'une part à un circuit magnétique composite formé d'au moins deux parties en alliage magnétique doux et d'autre part à un procédé de fabrication dudit circuit.

Cercains circuits magnétiques, par exemple en forme d'anneaux circulaires ou de tores, que l'on utilise dans des appareillages électriques sont réalisés en alliage magnétique doux.

Ces circuits ont parfois une structure composite obtenue par empilage de profils ou par association de deux tores souvent emboités l'un dans l'autre. On a par exemple réalisé des circuits composites dont une partie est en alliage à haute perméabilité initiale et dont l'autre est en alliage à haute induction à saturation. Ces circuits ne possèdent pas une perméabilité relative d'impédance suffisamment élevée pour certaines applications.

Pour certains appareils de protection tels que des disjoncteurs différentiels ou des appareils similaires, on utilise des circuits magnétiques présentant une perméabilité relative d'impédance élevée. Néanmoins ces circuits ne présentent pas forcément une perméabilité relative d'impédance suffisamment stable au voisinage de la température de fonctionnement pour que les appareils de sécurité sur lesquels ils sont utilisés fonctionnent dans des conditions climatiques très différentes. D'autre part on n'obtient pas la garantie qu'après un choc électrique sur la ligne, qui en créant un champ magnétique sur le circuit l'aimante et le laisse ensuite dans un état magnétique mal défini, la perméabilité d'impédance du circuit magnétique reste peu différente de la perméabilité de ce même circuit dans l'état désaimanté.

La présente invention a pour but de réaliser un circuit magnétique composite présentant une perméabilité élevée qui reste stable en fonction de la température dans une large plage autour de la température ambiante même après des chocs électriques.

L'invention concerne un circuit magnétique composite comme décrit dans la revendication 1.

Selon une caractéristique, l'une au moins des parties est en alliage contenant en poids 76 à 81 % de nickel, 4 à 6 % de molybdène, 0,2 à 0,7 % de manganèse et les impuretés classiques présentes dans ces alliages, le reste de fer.

Selon une autre caractéristique, l'une au moins des parties est en alliage contenant en poids 75 à 80 % de nickel, 4 à 6 % de cuivre, 3 à 5 % de molybdène, 0,2 à 0,7 % de manganèse et les impuretés classiques présentes dans ces alliages, le reste de fer.

Selon une autre caractéristique, l'une au moins des parties est en alliage contenant en poids 75 à 77 % de nickel, 4 à 6 % de cuivre, 2 à 4 % de chrome, 0,2 à 0,7 % de manganèse et les impuretés classiques présentes dans ces alliages, le reste de fer.

Le procédé de fabrication selon l'invention est caractérisé par le fait qu'il consiste à réaliser les parties du circuit en alliage comportant plus de 75 % en poids de nickel et au moins un élément du groupe molybdène-cuivre-chrome, à faire subir à au moins une desdistes parties un recuit d'ajustement de la perméabilité à une température inférieure de 5 à 35°C à la température optimale conduisant à la perméabilité relative d'impédance la plus élevée à la température ambiante et à faire subir à au moins une desdites parties un recuit d'ajustement de la perméabilité à une température supérieure de 0 à 25° C à la température optimale conduisant à la perméabilité relative la plus élévée à la température ambiante.

Selon une caractéristique du procédé, il consiste à réaliser les parties à partir de bandes minces obtenues par laminage à chaud et à froid puis à leur faire subir un recuit à plus de 800°C avant le recuit d'ajustement de la perméabilité.

D'autres caractéristiques et avantages de l'invention ressortiront de la description suivante qui se réfère aux dessins annexés sur lesquels:
La figure 1 représente un circuit composite selon l'invention du type à tores.
La figure 2 représente un circuit composite selon l'invention du type à profils empilés.

La figure 3 se rapporte à un circuit à deux parties pour lesquelles elle donne, en fonction de la température de mesure, la perméabilité relative d'impédance mesurée à 50 Hz dans un champ moyen de 5 millioerstedcrête (0,4m) pour les deux parties constitutives (figure 3a) et pour le circuit complet (figure 3b).

La figure 4 donne, en fonction de la température de mesure, la variation relative de la perméabilité relative d'impédance du circuit complet mesurée à 50 Hz dans un champ de 8mOe crete après un choc électrique correspondant à 3 Oe (240m).

La figure 5 se rapporte à un circuit à trois parties 11, 12 et 13 et donne, en fonction de la température de mesure, la perméabilité relative d'impédance mesurée à 50 Hz dans un champ de 5mOe (0,4 m) pour les trois parties constitutives et pour le circuit complet 1.

Le circuit magnétique selon l'invention qui est repéré 1 dans son ensemble sur les figures 1 à 2 a une structure composite et se compose d'au moins deux parties 11 et 12. Dans le mode de réalisation de la figure 1, chacune des parties est un tore formé d'une bande continue enroulée en spirale. Dans ce cas, les tores peuvent être emboités l'un dans l'autre. Dans le mode de réalisation de la figure 2, chacune des parties est un profil ou une rondelle, ces parties étant empilées les unes sur les autres.

Chaque partie est réalisée en un alliage magnétique à très haute perméabilité comportant plus de 75 % de nickel en poids et au moins un élément du groupe molybdène, cuivre ou chrome.

A titre indicatif, l'alliage magnétique constituant les parties peut être choisi dans l'une des familles suivantes:
Famille Ni - Fe - Mo: alliages contenant en poids 76 à 81 % de nickel, 4 à 6 % de molybdène, 0,2 à 0,7 % de manganèse et les impuretés classiques présentes dans ces alliages, le reste de fer.

Famille Ni - Fe - Cu - Mo : alliages contenant en poids 75 à 80 % de nickel, 4 à 6 % de cuivre, 3 à 5 % de molybdène, 0,2 à 0,7 % de manganèse et les impuretés classiques présentes dans ces alliages, le reste de fer.

Famille Ni - Fe - Cu - Cr: alliages contenant en poids 75 à 77 % de nickel, 4 à 6 % de cuivre, 2 à 4 % de chrome, 0,2 à 0,7 % de manganèse et les impuretés classiques présentes dans ces alliages, le reste de fer.

Chaque partie du circuit composite présente une perméabilité relative maximale d'impédance mesurée à 50 Hz au moins égale à 200 x 10³ G/Oe Les parties présentent des courbes de perméabilité relative d'impédance en fonction de la température qui sont différentes. Ainsi, en se référant aux figures 3 et 4, la courbe repérée 11 correspond à la courbe de perméabilité de la ou des parties 11 et la courbe repérée 12 correspond à la courbe de perméabilité de la ou des parties désignées 12. La courbe désignée 1 correspond à la courbe de perméabilité de l'ensemble du circuit composite. La partie 11 présente une perméabilité très élevée à 20° C (300 x 10³ G/Oe (0,375 ^{Im}_{A})), et une bonne stabilité après aimantation à 20° C. La partie 12 présente des perméabilités très élevées vers -10° C (280 x 10³ G/Oe ) mais une stabilité après aimantation à 20°C relativement médiocre.

Dans le mode de réalisation de la figure 1, la partie 12 qui présente la plus grande stabilité en température autour de la température ambiante est de préférence placé à l'intérieur. Les deux tores 11 et 12 sont séparés par un espace annulaire repéré 14. De préférence cet espace est compris entre 0,01 et 2 mm.

Dans le mode de réalisation de la figure 2, certaines des rondelles 11 ou 12 peuvent présenter une fente perpendiculaire au sens d'écoulement moyen du flux magnétique pour accroître la stabilité aux chocs électriques. Cette fente aura au minimum 0,01 mm et la proportion de rondelles fendues sera inférieure à 50 %. La proportion des rondelles fendues permet d'adapter le compromis entre la perméabilité et la stabilité aux chocs électriques.

Le procédé selon l'invention consiste à élaborer l'alliage choisi dans l'une des trois familles ci-dessus.

Une méthode d'élaboration classique consiste à préparer un lingot par coulée. On réalise ensuite par laminage à chaud et à froid une bande mince d'épaisseur typiquement inférieure à 0,1 mm.

Ces bandes servent à fabriquer des tores ou des profils ou des rondelles.

Les parties subissent ensuite un recuit. Les températures de recuit se situent entre 800 et 1200°C et de préférence entre 1000 et 1200°C.

Les parties du circuit composite subissent ensuite un recuit final d'ajustement de la perméabilité vers 500° C. Dans un premier mode de réalisation du procédé, les températures de recuit final des éléments 11 et 12 sont différentes et se réfèrent à la température de traitement Tₒ conduisant à la perméabilité relative d'impédance la plus élevée à la température ambiante. Cette courbe est repérée R sur la figure 5. A titre indicatif, la température de recuit conduisant à la perméabilité la plus élevée à la température ambiante est de 495°C environ pour un alliage Fe-Ni à 80 % de nickel et 5 % de molybdène. Une fraction des parties du circuit subira un recuit à une température inférieure d'environ 5 à 25°C à la température de traitement Tₒ. La ou les parties ainsi traitées présenteront une variabilité réduite de la perméabilité en fonction de la température (courbes 12). L'autre fraction des éléments du circuit subira un recuit à une température supérieure d'environ 0 a 25° C à la température Tₒ. La ou les parties ainsi traitées présenteront une stabilité thermique moindre mais une bonne stabilité aux chocs électriques (courbes 11).

Il est possible d'associer plus de deux parties dans un même circuit magnétique afin d'affiner soit la stabilité en température soit la stabilité aux chocs électriques. La figure 5 illustre cette possibilité.

En variante du procédé précédent, on pourra pour ajuster les propriétés magnétiques des parties du circuit, effectuer des refroidissements après recuit final à des vitesses différentes pour les différentes parties du même circuit ou encore effectuer des recuits étagés différents pour les différentes parties du circuit.

Ainsi à titre indicatif, si on obtient la plus grande perméabilité à l'ambiante à la suite d'un refroidissement à 300° C/h après recuit à 700°C on utilisera des refroidissements entre 50 et 300° C/h pour les éléments assurant la stabilité en température et des refroidissements entre 300 et 600° C/h pour le ou les autres éléments du circuit.

Un autre procédé selon l'invention consiste à réaliser les parties constitutives d'un même circuit avec des compositions différentes pour ce qui concerne au moins un des métaux influant sur les propriétés magnétiques et appartenant au groupe nickel, molybdène, chrome, cuivre. De préférence, les différences en poids des teneurs sont de + ou - 0,5 à 1 % pour chacun de ces constituants. De préférence, les compositions des divers éléments du circuit sont choisies à l'intérieur d'une même famille d'alliages définie ci-dessus.

Les parties réalisées avec des compositions différentes subissent un traitement thermique identique, ce qui permet d'obtenir pour une des parties essentiellement une bonne perméabilité et une grande stabilité aux chocs électriques et pour l'autre partie une perméabilité élevée et une grande stabilité vis-à-vis des variations de température de part et d'autre de la température ambiante.

Il est préférable après avoir réalisé les alliages de compositions différentes de déterminer leur température T à laquelle ils présentent la perméabilité la plus élévée à la température ambiante et ensuite de les associer de façon à réaliser le plus avantageusement possible au cours d'un seul traitement les propriétés magnétiques recherchées.

Les circuits magnétiques selon l'invention peuvent être appliqués à des transformateurs différentiels pour disjoncteurs ou à des composants inductifs spécialisés.

Il est possible de jouer sur les sections des différentes parties d'un même circuit composite pour adapter le circuit à l'utilisation désirée.

## Revendications

1. Circuit magnétique composite composé d'au moins deux parties (11, 12) en alliage magnétique doux, chacune des parties (11,12) étant constituée par un alliage nickel-fer à très haute perméabilité comportant plus de 75 % de nickel en poids et au moins un élément du groupe molybdène, cuivre, chrome et présentant une perméabilité relative maximale d'impédance mesurée à 50 Hz au moins égale à 200 x 10³ G/Oe (o,25,À') caractérise par le fait que lesdites parties présentent des courbes différentes de perméabilité relative d'impédance en fonction de la température de mesure autour de la température ambiante.

2. Circuit magnétique selon la revendication 1, caractérisé par le fait que l'une des parties présente des caractéristiques de stabilité en température et que l'autre partre présente des caractéristiques de stabilité en aimantation.

3. Circuit selon la revendication 1, caractérisé par le fait que l'une au moins des parties est en alliage contenant en poids 76 à 81 % de nickel, 4 à 6 % de molybdène, 0,2 à 0,7 % de manganèse et les impuretés classiques présentes dans ces alliages, le reste de fer.

4. Circuit selon la revendication 1 ou 2, caractérisé par le fait que l'une au moins des parties est en alliage contenant en poids 75 à 80 % de nickel, 4 à 6 % de cuivre, 3 à 5 % de molybdène, 0,2 à 0,7 % de manganèse et les impuretés classiques présentes dans ces alliages, le reste de fer.

5. Circuit selon la revendication 1 ou 2, caractérisé par le fait que l'une au moins des parties est en alliage contenant en poids 75 à 77 % de nickel, 4 à 6 % de cuivre, 2 à 4 % de chrome, 0,2 à 0,7 % de manganèse et les impuretés classiques présentes dans ces alliages, le reste de fer.

6. Circuit selon l'une quelconque des revendications précédentes, caractérisé par le fait que les parties constitutives du circuit présentent des compositions différentes en ce qui concerne au moins un métal du groupe nickel, molybdène, chrome, cuivre.

7. Circuit selon l'une quelconque des revendications précédentes, caractérisé par le fait que les parties sont des rondelles ou des profils empilés les une sur les autres.

8. Circuit selon l'une quelconque des revendications 1 à 7, caractérisé par le fait que les rondelles ou profils présentent une fente perpendiculaire au sens d'écoulement moyen du flux magnétique.

9. Circuit selon l'une quelconque des revendications précédentes, caractérisé par le fait que les parties sont des tores emboités les une dans les autres.

10. Circuit seion l'une quelconque des revendications précédentes, caractérisé par le fait que ces parties sont des bandes enroulées en spirales.

11. Procédé de fabrication d'un circuit composite constitué de plusieurs parties en alliage magnétique doux, caractérisé par le fait qu'il consisté à réaliser ces parties en alliage comportant plus de 75 % en poids de nickel et au moins un élément du groupe molybdène, cuivre, chrome et à faire subir à au moins une desdites parties un recuit d'ajustement de la perméabilité à une température inférieure de 5 à 35°C à la température optimale conduisant à la perméabilité relative d'impédance la plus élevée à la température ambiante et à faire subir à au moins une autre des parties un recuit d'ajustement de la perméabilité à une température supérieure de 0 à 25°C à la température optimale conduisant à la perméabilité relative la plus élevée à la température ambiante.

12. Procédé selon la revendication 11, caractérisé par le fait qu'il consiste à réaliser les parties à partir de bandes minces obtenues par laminage à chaud et à froid et à leur faire subir un recuit à plus de 800° C sous atmosphère réductrice avant le recuit d'ajustement de la perméabilité.

13. Procédé selon l'une quelconque des revendications 11 et 12, caractérisé par le fait qu'il consiste à réaliser des refroidissements après recuit qui diffèrent d'une partie à une autre pour un même circuit.

14. Procédé selon l'une quelconque des revendications 11 à 13, caractérisé par le fait qu'il consiste à réaliser les parties constitutives d'un même circuit avec des compositions différentes pour au moins un métal du groupe nickel, molybdène, chrome, cuivre.

## Patentansprüche

1. Zusammengesetzter magnetischer Kreis, der wenigstens zwei Abschnitte (11, 12) aus weichmagnetischer Legierung umfasst, von denen jeder der Abschnitte (11, 12) aus einer Nickel-Eisen-Legierung mit sehr hoher Permeabilität besteht, die wenigstens 75 Gewichts-% Nickel und wenigstens ein Element aus der Gruppe Molybdän, Kupfer, Chrom enthält und eine maximale bei 50 Hz gemessene relative Impedanz-Permeabilität aufweist, die wenigstens 200 . 10³ G/Oe (0,25 ^{Im}_{A}) beträgt,
dadurch gekennzeichnet,
dass die beiden Abschnitte verschiedene Kurven der relativen Impedanz-Permeabilität in Abhängigkeit von der Messtemperatur in der Nähe der Raumtemperatur aufweisen.

2. Magnetischer Kreis nach Anspruch 1,
dadurch gekennzeichnet,
dass einer der beiden Abschnitte temperaturstabile Eigenschaften aufweist und der andere Abschnitt magnetisierungsstabile Eigenschaften hat.

3. Kreis nach Anspruch 1,
dadurch gekennzeichnet,
dass wenigstens einer der Abschnitte aus einer Legierung besteht, die gewichtsmässig 76 bis 81 % Nickel, 4 bis 6 % Molybdän, 0,2 bis 0,7 % Magnesium und die üblichen Verunreinigungen in diesen Legierungen, Rest Eisen enthält.

4. Kreis nach Anspruch 1 oder 2,
dadurch gekennzeichnet,
dass wenigstens einer der Abschnitte aus einer Legierung besteht, die gewichtsmässig 75 bis 80 % Nickel, 4 bis 6 % Kupfer, 3 bis 5 % Molybdän, 0,2 bis 0,7 % Magnesium und die üblichen Verunreinigungen in diesen Legierungen, Rest Eisen enthält.

5. Kreis nach Anspruch 1 oder 2,
dadurch gekennzeichnet,
dass wenigstens einer der Abschnitte aus einer Legierung besteht, die gewichtsmässig 75 bis 77 % Nickel, 4 bis 6 % Kupfer, 2 bis 4 % Chrom, 0,2 bis 0,7 % Magnesium und die üblichen Verunreinigungen dieser Legierungen, den Rest Eisen enthält.

6. Kreis nach einem der vorangehenden Ansprüche,
dadurch gekennzeichnet,
dass die den Kreis bildenden Abschnitte verschiedene Zusammensetzungen hinsichtlich wenigstens einer der Metalle aus der Gruppe Nickel, Molybdän, Chrom, Kupfer aufweisen.

7. Kreis nach einem der vorangehenden Ansprüche,
dadurch gekennzeichnet,
dass die Abschnitte Scheiben oder Profile sind, die übereinander gestapelt sind.

8. Kreis nach einem der Ansprüche 1 bis 7,
dadurch gekennzeichnet,
dass die Scheiben oder Profile einen Spalt rechtwinklig zu der mittleren Verlaufsrichtung des magnetischen Flusses bilden.

9. Kreis nach einem der vorangehenden Ansprüche,
dadurch gekennzeichnet,
dass die Abschnitte ineinander gesetzte Kreisringe sind.

10. Kreis nach einem der vorangehenden Ansprüche,
dadurch gekennzeichnet,
dass diese Abschnitte spiralig gewundene Bänder sind.

11. Verfahren zur Herstellung eines zusammengesetzten magnetischen Kreises, der aus mehreren Abschnitten aus weichmagnetischer Legierung besteht,
dadurch gekennzeichnet,
dass diese Abschnitte aus einer Legierung, die wenigstens 75 Gewichts-% Nickel und wenigstens ein Element der Gruppe Molybdän, Kupfer, Chrom aufweisen, hergestellt werden, und dass wenigstens einer der Abschnitte einem Permeabilitätabgleichungsglühen bei einer Temperatur unterstellt wird, die um 5 bis 35° C unter der optimalen Temperatur liegt, die zu der höchsten relativen Impedanz-Permeabilität bei der Umgebungstemperatur führt, und dass wenigstens ein anderer der Abschnitte einem Permeabilitätabgleichungsglühen bei einer Temperatur unterstellt wird, die um 0 bis 25° C über der optimalen Temperatur liegt, die zu der höchsten relativen Permeabilität bei der Umgebungstemperatur führt.

12. Verfahren nach Anspruch 11,
dadurch gekennzeichnet,
dass die Abschnitte aus dünnen Bändern gebildet werden, die durch Heiss- und Kaltwalzen erhalten werden und die vor dem Permeabilitätabgleichungsglühen einem Glühen bei mehr als 800° C in einer reduzierenden Atmosphäre unterstellt werden.

13. Verfahren nach einem der Ansprüche 11 und 12,
dadurch gekennzeichnet,
dass ein Abschnitt unterschiedlich zu einem anderen Abschnitt des gleichen Kreises nach dem Glühen abgekühlt wird.

14. Verfahren nach einem der Ansprüche 11 bis 13,
dadurch gekennzeichnet,
dass die Abschnitte, die ein und denselben Kreis bilden, mit verschiedenen Zusammensetzungen hinsichtlich wenigstens eines Metalls der Gruppe Nickel, Molybdän, Chrom, Kupfer gebildet werden.

## Claims

1. Composite magnetic circuit consisting of at least two parts (11, 12) made of soft magnetic alloy, each of the parts (11,12) consisting of a nickel-iron alloy of very high permeability containing more than 75 % of nickel by weight and at least one element from the group of molybdenum, copper and chromium and having a maximum relative impedance permeability measured at 50 Hz of at least 200 x 10³ G/Oe (0.25 Tm/A), characterized in that the said parts have different curves of relative impedance permeability as a function of the temperature of measurement around the ambient temperature.

2. Magnetic circuit according to Claim 1, characterized in that one of the parts has characteristics of stability versus temperature and that the other part has characteristics of stability versus magnetization.

3. Circuit according to Claim 1, characterized in that at least one of the parts is made of an alloy containing, on a weight basis, 76 to 81 % of nickel, 4 to 6 % of molybdenum, 0.2 to 0.7 % of manganese and the impurities regularly present in these alloys, the residue being iron.

4. Circuit according to Claim 1 or 2, characterized in that at least one of the parts is made of alloy containing, on a weight basis, 75 to 80 % of nickel, 4 to 6 % of copper, 3 to 5 % of molybdenum, 0.2 to 0.7 % of manganese and the impurities regularly present in these alloys, the residue being iron.

5. Circuit according to Claim 1 or 2, characterized in that at least one of the parts is made of alloy containing, on a weight basis, 75 to 77 % of nickel, 4 to 6 % of copper, 2 to 4 % of chromium, 0.2 to 0.7 % of manganese and the impurities regularly present in these alloys, the residue being iron.

6. Circuit according to any one of the preceding claims, characterized in that the constituent parts of the circuit have different compositions insofar as at least one metal of the group of nickel, molybdenum, chromium and copper is concerned.

7. Circuit according to any one of the preceding claims, characterized in that the parts are rings or profiles which are stacked on each other.

8. Circuit according to any one of Claims 1 to 7, characterized in that the rings or profiles have a slit perpendicular to the average flow direction of the magnetic flux.

9. Circuit according to any one of the preceding claims, characterized in that the parts are tori encased in each other.

10. Circuit according to any one of the preceding claims, characterized in that these parts are spirally wound tapes.

11. Process for the manufacture of a composite circuit consisting of several parts made of soft magnetic alloy, characterized in that it consists in making these parts of alloy containing more than 75 % by weight of nickel and at least one element from the group of molybdenum, copper and chromium and in subjecting at least one of the said parts to a permeability adjustment annealing at a temperature 5 to 35°C lower than the optimum temperature leading to the highest relative permeability of impedance at ambient temperature and in subjecting at least one other part to a permeability adjustment annealing at a temperature 0 to 25° C higher than the optimum temperature leading to the highest relative permeability at ambient temperature.

12. Process according to Claim 11, characterized in that it consists in making the parts from thin tapes produced by hot and cold rolling and in subjecting them to an annealing at above 800° C in a reducing atmosphere before the permeability adjustment annealing.

13. Process according to either of Claims 11 and 12, characterized in that it consists in performing cooling operations after annealing which differ from one part to another in the same circuit.

14. Process according to any one of Claims 11 to 13, characterized in that it consists of making the constituent parts of the same circuit with different compositions for at least one metal from the group of nickel, molybdenum, chromium and copper.
